# EUROPÄISCHE PATENTSCHRIFT

(11) **EP 0 422 086 B1**
(45) Veröffentlichungstag und Bekanntmachung des Hinweises auf die Patenterteilung: **05.05.1993**
(21) Anmeldenummer: 89907703.6
(22) Anmeldetag: 28.06.1989
(51) Int. Cl.: D03D 27/00, A47L 13/18, B24D 15/04

(54) **VERFAHREN ZUR HERSTELLUNG EINES PLÜSCHARTIGEN REINIGUNGSTUCHES UND NACH DEM VERFAHREN HERGESTELLTES REINIGUNGSTUCH ODER HERGESTELLTER REINIGUNGSHANDSCHUH**
PROCESS FOR MANUFACTURING A PLUSH-TYPE CLEANING CLOTH AND CLEANING CLOTH OR CLEANING GLOVE SO OBTAINED
PROCEDE POUR FABRIQUER UNE SERVIETTE DE TOILETTE PELUCHEUSE, ET SERVIETTE OU GANT DE TOILETTE AINSI OBTENUS

(30) Priorität: 29.06.1988 DE 3821857
(43) Veröffentlichungstag der Anmeldung: 17.04.1991
(73) Patentinhaber: Raab, Hans, 66287 Quierschied (DE)
(72) Erfinder: Raab, Hans, 66287 Quierschied (DE)
(74) Vertreter: Bernhardt, Winfrid, Dr.-Ing.
(86) Internationale Anmeldenummer: EP8900727
(87) Internationale Veröffentlichungsnummer: WO9000209

## Beschreibung

Die Erfindung betrifft ein Verfahren zur Herstellung eines plüschartigen Reinigungstuches aus Polstoff, bei dem ein Besatz von thermoplastischen Polfäden mit einer Grundstruktur aus thermoplastischen Fäden bei einer Temperatur von ca. 423 bis 433 K (150 bis 160 °C) durch Verschweißen verankert wird. Derartige Reinigungstücher haben wegen der Verwendung von thermoplastischen Polfäden als Besatz gegenüber Baumwollfäden eine beträchtliche Reinigungswirkung auch ohne Zusatz von Chemikalien und dienen insbesondere zum Reinigen von sanitären Einrichtungen. Die hohe Reinigungskraft begründet sich auf der Schabewirkung der thermoplastischen Polfäden. Die Erfindung geht von einem Verfahren aus, das für einen Bezug aus Polstoff für den Trägerkörper von Malerrollen in der Gebrauchsmusterschrift 81 19 604 beschrieben ist.

Die Erfindung hat sich die Aufgabe gestellt, die Reinigungskrafteines plüschartigen Reinigungstuches aus Polstoff, das nach dem eingangs beschriebenen Verfahren hergestellt ist, weiter zu erhöhen. In Lösung dieser Aufgabe wird gemäß der Erfindung vorgeschlagen, daß bei der Herstellung des Besatzes Polfäden mit derart unterschiedlichen Schmelz- bzw. Schrumpftemperatur-Eigenschaften in flächiger Verteilung verwendet werden, daß eine erste Teilmenge der Polfäden bei Schweißtemperatur schrumpft und eine zweite Teilmenge der Polfäden nicht oder weniger schrumpft als die erste Teilmenge.

Es wird auf diese Weise ein Reinigungstuch erhalten, dessen Besatz in flächiger Verteilung stark geschrumpfte Polfäden aufweist, die wegen ihrer geschrumpften, d. h. gekräuselten Struktur eine höhere Schabwirkung ausüben als andere, nicht oder weniger geschrumpfte glattere Polfäden, die ihrerseits jedoch für eine genügende Wasseraufnahme durch Kapillarwirkung sorgen. Die höhere Schabwirkung der geschrumpften Polfäden der ersten Teilmenge beruht darauf, daß, wenn diese Polfäden beim Wischvorgang auf die zu reinigende Fläche zu liegen kommen, sie wegen ihrer unregelmäßigen gekräuselten Gestalt in vereinzelten Bereichen geneigt oder gar quer zur Wischrichtung verlaufen, im Gegensatz zu den glatten, nicht oder weniger geschrumpften Polfäden der zweiten Teilmenge, die sich in Wischrichtung orientieren.

Es hat sich als zweckmäßig erwiesen, daß die erste Teilmenge der Polfäden etwa 60 % der Gesamtmenge beträgt. Die restlichen 40 % an nicht oder weniger geschrumpften Polfäden genügen für die Kapillarwirkung, um Wasser zu speichern.

Empfehlenswert ist es ferner, daß der Besatz vor dem Verankern unter Schweißtemperatur auf gleichmäßige Länge aller Polfäden geschert wird. Auf diese Weise werden die stark geschrumpften Polfäden der ersten Teilmenge gleichmäßig kürzer als die nicht oder weniger geschrumpften Polfäden.

Als normales Reinigungstuch wird ein nach dem erfindungsgemäßen Verfahren hergestelltes Reinigungstuch randseitig besäumt, wie allgemein bekannt. Das Reinigungstuch kann jedoch auch als Reinigungshandschuh konfektioniert werden. Im übrigen eignet sich das nach dem erfindungsgemäßen Verfahren hergestellte Reinigungstuch auch als Bespannung für Fensterreiniger etwa nach der DE-PS 28 44 185, oder zum Behandeln des Felles von Pferden nach dem Striegeln.

In der Zeichnung ist das erfindungsgemäße Verfahren anhand von Ausführungsbeispielen erläutert, und zwar zeigen
Fig. 1 einen vergrößerten Teilquerschnitt des Polstoffes, und
Fig. 2 eine Draufsicht auf einen Reinigungshandschuh, dessen sichtbare Oberfläche teilweise weggeschnitten ist.

Die Grundstruktur des Polstoffes für ein plüschartiges Reinigungstuch besteht aus einem Gewebe 1 mit Kettfäden 2 und Schußfäden 3, die aus thermoplastischem Material, vorzugsweise Polyester-Fasern bestehen. An Stelle eines Grundgewebes kann auch ein gewirktes oder ein gestricktes Flächengebilde oder auch ein Vliesstoff verwendet werden. In bekannter Weise ist das Grundgewebe 1 mit einem Besatz aus thermoplatischen Polfäden 4 und 5 versehen, beispielsweise im Doppel-Plüsch-Verfahren, wonach diese zwischen 12 und 18 mm langen Polfäden mit dem Grundgewebe 1 durch Infrarotstrahlung oder dergleichen bei einer Temperatur von 423 bis 433 K (150 bis 160 °C) durch Verschweißen verankert werden.

In flächiger Verteilung sind Polfäden 4 einer ersten Teilmenge von etwa 60 % der Gesamtmenge an Polfäden verwendet, die unter der Schweißtemperatur stark schrumpfen, wie die gekräuselte Gestalt der Polfäden 4 erkennen läßt. Eine zweite Teilmenge von Polfäden 5 hat Schmelz- bzw. Schrumpftemperatur-Eigenschaften, die von denen der Polfäden 4 dahingehend unterschiedlich sind, daß diese Polfäden bei Schmelztemperatur nicht oder weniger schrumpfen als die Polfäden 4. Die stark geschrumpften Polfäden 4 sind härter als die Polfäden 5 und üben aufgrund ihrer gekräuselten Gestalt eine erhöhte Schabwirkung aus.

Bei dem in Fig. 2 dargestellten Reinigungshandschuh 6 ist die sichtbare, mit Polfäden 4 und 5 besetzte Reinigungsfläche teilweise weggeschnitten, sodaß das Grundgewebe 1 der unteren Reinigungsfläche sichtbar ist. Im Bereich der Öffnung des Reinigungshandschuhes 6 sind die Reinigungsflächen durch ein Band 7 eingefaßt, das mit einer Schlaufe 8 versehen ist.

## Patentansprüche

1. Verfahren zur Herstellung eines plüschartigen Reinigungstuches aus Polstoff, bei dem ein Besatz von thermoplastischen Polfäden mit einer Grundstruktur aus thermoplastischen Fäden bei einer Temperatur von 423 bis 433 K (150 bis 160 °C) durch Verschweißen verankert wird, dadurch gekennzeichnet, daß bei der Herstellung des Besatzes Polfäden mit derart unterschiedlichen Schmelz- bzw. Schrumpftemperatur-Eigenschaften in flächiger Verteilung verwendet werden, daß eine erste Teilmenge der Polfäden (4) bei Schweißtemperatur schrumpft und eine zweite Teilmenge der Polfäden (5) nicht oder weniger schrumpft als die erste Teilmenge.

2. Verfahren nach Anspruch 1, dadurch gekennzeichnet, daß die erste Teilmenge der Polfäden (4) etwa 60 % der Gesamtmenge beträgt.

3. Verfahren nach Anspruch 1, dadurch gekennzeichnet, daß der Besatzvordem Verankern unter Schweißtemperatur auf gleichmäßige Länge aller Polfäden (4, 5) geschert wird.

4. Plüschartiges Reinigungstuch, bei dem ein Besatz von thermoplastischen Polfäden mit einer Grundstruktur aus thermoplastischen Fäden durch Verschweißung bei einer Temperatur von 423 bis 433 K (150 bis 160°C) verankert ist, wobei der Besatz aus einer ersten Teilmenge von bei Schweißtemperatur geschrumpften Polfäden (4) und einer zweiten Teilmenge aus nicht oder weniger geschrumpften Polfäden (5) besteht.

5. Plüschartiges Reinigungstuch nach Anspruch 4, dadurch gekennzeichnet, daß es als Reinigungshandschuh konfektioniert ist.

6. Verwendung eines plüschartigen Polstoffs als Reinigungstuch, bei dem ein Besatz von thermoplastischen Polfäden mit einer Grundstruktur aus thermoplastischen Fäden durch Verschweißung bei einer Temperatur von 423 bis 433 K (150 bis 160°C) verankert ist, wobei der Besatz aus einer ersten Teilmenge von bei Schweißtemperatur geschrumpften Polfäden (4) und einer zweiten Teilmenge aus nicht oder weniger geschrumpften Polfäden (5) besteht.

7. Verwendung nach Anspruch 6, dadurch gekennzeichnet, daß die erste Teilmenge der Polfäden (4) etwa 60 % der Gesamtmenge beträgt.

8. Verwendung nach den Ansprüchen 6 und 7, dadurch gekennzeichnet, daß der Besatz vor dem Verankern unter Schweißtemperatur auf gleichmäßige Länge aller Polfäden (4,5) geschert ist.

## Claims

1. A process for the manufacture of a plushlike cleaning cloth of piled material in which a trimming of thermoplastic pile fibres is anchored to a base of thermoplastic fibres at a temperature of 423 to 433 K (150 to 160°C) by welding, characterized in that the pile fibres, which are distributed over the surface of the base during manufacture of the trimming, have different melting and shrinking temperatures, such that a first portion of the pile fibres (4) shrinks at welding temperature and a second portion (5) either does not shrink at all, or to a lesser extent than the first portion.

2. A process according to claim 1, characterized in that the first portion of the pile fibres (4) comprises about 60% of the total.

3. A process according to claim 1 characterized in that, prior to being anchored at welding temperature, the pile fibres (4, 5) are all cut to a uniform length.

4. A plushlike cleaning cloth in which a trimming of thermoplastic pile fibres is anchored to a base of ther- moplasic fibres by welding at a temperature of 423 to 433 K (150 to 160°C), whereby the trimming comprises a first portion of pile fibres (4) having shrunk at welding temperature, and a second portion of pile fibres (5) not having shrunk at all or to a lesser extent.

5. The plushlike cleaning cloth according to claim 4 characterized in that it is made into a cleaning glove.

6. The use of a plushlike piled material as a cleaning cloth in which a trimming of thermoplastic pile fibres is anchored to a base of thermoplastic fibres by welding at a temperature of 423 to 433 K (150 to 160°C), whereby the trimming comprises a first portion of pile fibres (4) having shrunk at welding temperature, and a second portion of pile fibres (5) not having shrunk at all or to a lesser extent.

7. The use according to claim 6 characterized in that the first portion of the pile fibres (4) comprises about 60% of the total.

8. The use according to claims 6 and 7 characterized in that, prior to being anchored at welding temperature, the pile fibres (4, 5) are all cut to a uniform length.

## Revendications

1. Procédé de fabrication d'une serviette de nettoyage pelucheuse en tissu à poils, dans lequel une garniture de fils de poils thermoplastiques est fixée sur une structure de base en fils thermoplastiques par soudage à une température de 423 à 433 K (150 à 160° C), caractérisé en ce que lors de la fabrication de la garniture on utilise des fils de poils disséminés sur la surface en fonction de leur différence de propriétés de fusion et de fronçage thermiques, de telle sorte qu'une première fraction des fils de poils (4) subisse un fronçage à la température de soudage et qu'une seconde fraction des fils de poils (5) ne subisse pas ou ne subisse qu'un fronçage moindre que celui de la première fraction.

2. Procédé selon la revendication 1, caractérisé en ce que la première fraction de fils de poils (4) représente environ 60 % de la totalité des fils de poils.

3. Procédé selon la revendication 1, caractérisé en ce que la garniture est rasée pour obtenir la même longueur pour tous les fils de poils (4, 5) avant la fixation par soudage thermique.

4. Serviette de nettoyage pelucheuse, dans laquelle une garniture de fils de poils thermoplastiques est fixée sur une structure de base en fils thermoplastiques par soudage à une température de 423 à 433 K (150 à 160° C), la garniture étant constituée d'une première fraction de fils de poils (4) subissant un fronçage à la température de soudage et d'une seconde fraction de fils de poils (5) ne fronçant pas ou fronçant moins.

5. Serviette de nettoyage pelucheuse selon la revendication 4, caractérisée en ce qu'elle est confectionnée en forme de gant de nettoyage.

6. Utilisation d'un tissu de poils pelucheux comme serviette de nettoyage, dans laquelle une garniture de fils de poils thermoplastiques est fixée sur une structure de base en fils thermoplastiques par soudage à une température de 423 à 433 K (150 à 160° C), la garniture étant constituée d'une première fraction de fils de poils (4) et se frisant à la température de soudage et d'une seconde fraction de fils de poils (5) non frisée ou moins frisée.

7. Utilisation selon la revendication 6, caractérisée en ce que la première fraction de fils de poils (4) représente à peu près 60 % de l'ensemble.

8. Utilisation selon les revendications 6 et 7, caractérisée en ce que la garniture est rasée avant la fixation par soudage thermique, pour que tous les fils de poils (4, 5) présentent la même longueur.
